# FASCICULE DE BREVET EUROPEEN

(11) **EP 1 719 217 B1**
(45) Date de publication et mention de la délivrance du brevet: **12.12.2007**
(21) Numéro de dépôt: 05717532.5
(22) Date de dépôt: 02.02.2005
(51) Int. Cl.: H01R 39/20, H01R 39/22

(54) **Balais pour moteurs électriques fonctionnant à haute température**
Bürsten für Elektromotoren, die bei einer hohenTemperatur betrieben werden
Brushes for electric motors operating at a high temperature

(30) Priorité: 04.02.2004 FR 0401060
(43) Date de publication de la demande: 08.11.2006
(73) Titulaire: Carbone Lorraine Applications Electriques, 80080 Amiens (FR)
(72) Inventeur: JOLY, Emmanuel, F-92600 Asnières (FR); LINCKER, Michel, 60190 Estrées Saint Denis (FR); PECOUL, Yannick, F-80090 Amiens (FR); PLUMER, Louis, F-37300 Joue les Tours (FR)
(74) Mandataire: Schmidt, Martin Peter
(86) Numéro de dépôt international: PCT/FR2005/000220
(87) Numéro de publication internationale: WO 2005/086297

(56) Documents cités:
- DE-A- 4 204 407
- US-A- 5 789 842
- US-A1- 2003 135 993

## Description

### DOMAINE TECHNIQUE

L'invention concerne les balais pour moteurs électriques, plus particulièrement ceux utilisés pour faire fonctionner les équipements montés à bord des automobiles (motoventilateurs (ventilateurs autonomes fixés directement sur le radiateur) et autres ventilateurs, alternateurs, moteurs auxiliaires, etc..), pour lesquels un rendement élevé est recherché.

### ETAT DE LA TECHNIQUE

De tels moteurs électriques fonctionnent sous basse tension avec un courant élevé. En raison de ce courant élevé, les balais équipant ces moteurs doivent assurer un contact électrique frottant à température élevée, typiquement supérieure à 100°C, voire supérieure à 200°C, avec une densité de courant supérieure à 15 A/cm2. Les moteurs électriques embarqués concernés par l'invention ont des conditions de fonctionnement totalement différentes de celles des démarreurs.

Les démarreurs, non concernés par l'invention, sont appelés à fonctionner une centaine de milliers de fois pendant quelques millisecondes sous des densités de courant supérieures à 500 A/cm2. La demande US2003/0135993 décrit des balais adaptés pour de telles conditions de fonctionnement. Ils sont certes soumis à des sollicitations violentes mais ils travaillent très peu en temps cumulé et de ce fait s'échauffent peu pendant la courte période où ils travaillent.

Au contraire, des moteurs tels que les motoventilateurs, placés sous les capots des véhicules, soumis à des températures de plus en plus élevées, travaillent continûment, c'est-à-dire tant que le moteur thermique fonctionne. Ils travaillent sous des densités de courant plus faibles, typiquement inférieures à 50 A/cm2, mais ils sont soumis à un échauffement par effet Joule et doivent fonctionner à des températures élevées, supérieures à 100°C, voire supérieures à 200°C pendant la durée de vie de fonctionnement d'un véhicule automobile, à savoir plusieurs milliers d'heures, typiquement plus de 2000 heures.

Les conditions de fonctionnement de plus en plus sévères imposées à ces balais exigent une adaptation de ces derniers non seulement pour résister aux nouvelles sollicitations mais aussi pour augmenter leur durée de vie.

Les balais pour moteurs électriques d'équipements montés à bord des automobiles (motoventilateurs, alternateurs, ventilateurs ...) sont en général constitués d'un mélange de particules de cuivre et de particules de graphoïdes.

Les particules de cuivre peuvent provenir d'origines diverses : cuivre électrolytique (cuivre obtenu par dépôt électrolytique sur une cathode, l'anode étant en cuivre pur, l'électrolyte étant typiquement un mélange sulfate de cuivre, acide sulfurique et additifs), cuivre atomisé (cuivre fondu dispersé sous forme de fines gouttelettes sous l'effet d'un jet violent gazeux ou liquide) ou cuivre pilonné (cuivre atomisé broyé se présentant sous la forme de fines lamelles).

Les graphoïdes comportent divers graphites, en général des graphites naturels, et des liants organiques. Le mélange ainsi constitué est traité à chaud puis broyé pour obtenir les particules de graphoïdes.

A ces bases (particules de cuivre + graphoïdes), on rajoute des abrasifs en général conducteurs, typiquement des carbures - par exemple du carbure de silicium, ou des cokes, et des lubrifiants solides, typiquement du bisulfure de molydène (MOS₂). La nature et la teneur pondérale de chacun de ces constituants est ajustée en fonction de l'application visée. Le matériau résultant du mélange a en général une résistivité électrique qui ne doit pas se dégrader dans le temps afin de ne pas perdre le rendement attendu de tels moteurs électriques (voir le document US-A-2003/0135993).

Or, lorsque le moteur fonctionne à des températures élevées, par exemple dans les motoventilateurs, où la température ambiante est souvent supérieure à 100°C au cours de son fonctionnement, le balai est porté à des températures pouvant atteindre, voire dépasser 200°C, et l'on observe une forte augmentation de la résistivité du matériau et une oxydation prononcée du cuivre. Ces phénomènes probablement corrélés peuvent provoquer une usure accélérée du balai et des pertes de rendement ou de vitesse du moteur.

### PROBLEME POSE

La demanderesse a donc cherché à développer une méthode permettant d'obtenir un matériau de balai pour moteur électrique qui présente une résistance à l'usure améliorée lorsque le moteur fonctionne à une température supérieure à 100°C, typiquement voisine de 150°C, tout en permettant audit moteur de présenter une performance sensiblement constante tout au long de sa durée de vie. La durée de fonctionnement cumulée des moteurs concernés peut aller de quelques heures (lève-vitres, essuie-glaces) à plus de 2000 heures (motoventilateurs).

### OBJET DE L'INVENTION

Un premier objet de l'invention est une pièce de contact glissant transmettant un courant électrique de densité élevée, typiquement supérieure à 15 A/cm2 et inférieure à 50 A/cm2, comprenant des particules de cuivre, des particules de graphoïdes, issues du broyage d'un mélange de particules de graphite, de préférence du graphite naturel, et de liants organiques, caractérisée en ce que, pour transmettre ledit courant pendant au moins 2000 heures à une température supérieure à 100°C, typiquement voisine de 150°C, ladite pièce de contact comporte des particules de cuivre dont le pourcentage pondéral est compris entre 20% et 60% et également des particules comprenant, sous forme de métal ou de composé dudit métal, un métal additionnel appartenant au groupe constitué des éléments suivants: zinc, manganèse et étain.

La pièce de contact glissant apte à transmettre un courant électrique est un élément frottant conducteur de courant, tel qu'un balai pour moteur électrique. La densité de courant transmise à travers le contact peut être supérieure à 15 A/cm². L' application envisagée correspond aux petits moteurs électriques embarqués dans une automobile tels que les motoventilateurs, les ventilateurs, les alternateurs, etc... qui fonctionnent avec un courant dont l'intensité, typiquement inférieure à 50 A/cm², est inférieure à celle qui est nécessaire pour faire fonctionner un démarreur, typiquement supérieure à 100 A/cm². Toutefois, la valeur moyenne de la densité du courant qui alimente ces moteurs augmente sans cesse pour satisfaire aux exigences croissantes de puissance, celle-ci ayant été jusqu'à présent inférieure au kilowatt. De tels moteurs doivent être alimentés sans interruption, ce qui se traduit par une température de fonctionnement de plus en plus élevée.

Typiquement, les conditions utilisées pour tester l'endurance des matériaux constitutifs de balais pour moteurs électriques sont les suivantes: le balai doit transmettre pendant 2000 heures une densité de courant de 25 A/cm², la température ambiante dans le moteur étant voisine de 150°C.

Selon l'invention, on choisit de préférence une teneur pondérale en cuivre assez élevée, typiquement de l'ordre de 30%, comprise entre 20% et 60%, de préférence entre 20% et 30%. Le matériau résultant du mélange a en général une résistivité électrique faible (résistivité AG ou "against grain", c'est-à-dire dans la direction perpendiculaire à la plus grande dimension des grains), toutefois supérieure à 200 µΩcm (2 10⁻⁶ Ωm) mais devant rester typiquement inférieure à 10 000 µΩcm (10⁻⁴ Ωm), de préférence inférieure à 5 000 µΩcm (5 10⁻⁵ Ωm), après 2000 h d'utilisation à 150 °C.

Les particules de cuivre peuvent être obtenues par mélange de particules d'origines diverses (cuivre électrolytique, cuivre atomisé, cuivre pilonné) et qui présentent une densité apparente typiquement comprise entre 0,3 g/cm³ et 4 g/cm³. De préférence, on emploie du cuivre électrolytique, de densité apparente comprise entre 0,6 et 0,9 g/cm³ ou un mélange de particules de cuivre électrolytique (65% à 100% en poids) et de cuivre pilonné (densité apparente comprise entre 0,9 et 1,2 g/cm³) (0% à 35% en poids).

Les graphoïdes comportent de préférence des graphites naturels, et des liants organiques, de préférence de type phénolique ou à base de polyamides ou encore de polyéthylène téréphtalate. Le lubrifiant solide, typiquement du bisulfure de molybdène peut être inclus dans la composition du graphoïde.

On ajoute au mélange cuivre + graphoïde un abrasif conducteur, de préférence un mélange de coke et de carbure de silicium et un métal additionnel appartenant au groupe constitué des métaux et alliages à base de zinc, de manganèse ou d'étain.

Ledit métal additionnel est ajouté dans le matériau sous forme de particules métalliques ou sous la forme d'un composé dudit métal, de préférence instable à la température de cuisson du mélange. Ainsi on choisira de préférence pour le zinc un oxyde, un carbonate ou un sulfate. La teneur pondérale en ce dit métal additionnel est avantageusement comprise entre 0,1 % et 20%, de préférence entre 0,5 et 10%. La demanderesse a en effet constaté que, de par sa présence, ledit métal additionnel permettait, par limitation de l'oxydation du cuivre, de ralentir la dégradation du balai.

Un autre objet de l'invention est un procédé de fabrication d'une pièce de contact glissant apte à transmettre un courant électrique de densité élevée, typiquement supérieure à 15 A/cm² et inférieure à 50 A/cm², comprenant des particules de cuivre et des particules de graphoïde, issues du broyage d'un mélange de particules de graphites et de liants organiques, caractérisé en ce que:
a) on effectue un mélange de particules de cuivre, de particules de graphoïde et de particules comprenant, sous forme de métal ou de composé dudit métal, un métal additionnel appartenant au groupe constitué des éléments suivants: zinc, manganèse et étain, le pourcentage pondéral des particules de cuivre étant compris entre 20% et 60%, le pourcentage pondéral des particules de graphoïde étant compris entre 45 % et 75 %, et le pourcentage pondéral du métal additionnel ou de son composé étant compris entre 0,5% et 20 %.
b) les particules ainsi mélangées sont portées à une température de cuisson comprise entre 250°C et 700°C, de préférence entre 250°C et 450°C, typiquement à une température voisine de 400 °C, pendant une durée comprise entre 0,5 et 10 heures, typiquement voisine de 4 heures, sous une atmosphère gazeuse réductrice, comprenant entre 5% et 50% d'hydrogène, le complément étant de l'azote ou un gaz neutre, typiquement un mélange comprenant 40% d'hydrogène et 60% d'azote.

Le graphoïde résulte lui-même du mélange de graphite, de préférence naturel, de liant organique, de préférence phénolique, typiquement une résine bakélite, et de lubrifiant solide, typiquement du bisulfure de molybdène, l'ensemble ayant été mélangé de préférence par malaxage en milieu humide, le solvant étant ensuite évaporé et la poudre broyée et tamisée pour obtenir une granulométrie correspondant à un passant inférieur à 630 µm, de préférence compris entre 90 et 355 µm.

On peut également ajouter au mélange avant cuisson un abrasif conducteur tel qu'un mélange de carbure de silicium et de coke, en proportion pondérale comprise typiquement entre 0,05% et 1 %.

Le mélange ainsi obtenu est porté à une température de cuisson comprise entre 250 °C et 700°C, de préférence entre 250°C et 450°C, typiquement, à une dizaine de degrés près, à une température voisine de 400 °C, pendant une durée comprise entre 0,5 et 10 heures, typiquement voisine de 4 heures, sous une atmosphère gazeuse réductrice, comprenant entre 5% et 50% d'hydrogène et le complément en azote ou en gaz neutre, typiquement un mélange à 40% d'hydrogène et à 60% d'azote.

Un autre objet de l'invention est l'utilisation d'une pièce de contact glissant comprenant des particules de cuivre, des particules de graphoïdes, le pourcentage pondéral des particules de cuivre étant compris entre 20% et 60%, ladite pièce de contact comportant également des particules comprenant, sous forme de métal ou de composé dudit métal, un métal additionnel appartenant au groupe constitué des éléments suivants: zinc, manganèse et étain, caractérisée en ce que la dite pièce est utilisée comme balai d'un moteur électrique à courant continu équipant un véhicule automobile - tel qu'un motoventilateur, un moteur de lève-vitre, un moteur d'essuie-glace ou un alternateur - et fonctionnant sous une tension électrique inférieure ou égale à 60 volts, ladite pièce transmettant un courant électrique de densité supérieure à 15 A/cm² et inférieure à 50 A/cm² et étant apte à transmettre ledit courant pendant 2000 heures à une température ambiante supérieure à 100°C, typiquement voisine de 150°C.

Un autre objet de l'invention est procédé de fabrication d'un moteur électrique à collecteur, typiquement un moteur à courant continu, qui comporte
a) la réalisation d'un bâti sur lequel est fixé un inducteur,
b) la réalisation d'un induit solidaire d'un collecteur tournant autour d'un axe, l'induit comportant des fils conducteurs reliés aux lames dudit collecteur
c) l'assemblage de l'inducteur et de l'induit et
d) la fixation sur un élément solidaire du bâti de contacts électriques glissants, aptes à être connectés à une source d'alimentation électrique sous une tension inférieure ou égale à 60 volts; les contacts électriques glissants étant, pour connecter électriquement les bobinages de l'induit, plaqués sur la surface du collecteur, de sorte que, pendant la rotation du rotor, ils sont mis en contact successivement avec chacune des lames du collecteur,
caractérisé en ce que, pour que ledit moteur fonctionne pendant au moins 2000 heures avec une température ambiante supérieure à 100°C, typiquement voisine de 150°C, et avec une densité de courant comprise entre 15 A/cm² et 50 A/cm², on utilise des contacts électriques glissants qui comprennent des particules de cuivre, dont la proportion pondérale est comprise entre 20% et 60%, des particules de graphoïdes, issues du broyage d'un mélange de particules de graphites et de liants organiques, et également des particules comprenant, sous forme de métal ou de composé dudit métal, un métal appartenant au groupe constitué des éléments suivants: zinc, manganèse et étain.

Les exemples donnés ci-après présentent quelques nuances élaborées dans le cadre de l'invention et illustrent l'aptitude des balais obtenus à partir de ces nuances à mieux résister à l'usure et à l'oxydation.

### FIGURES

La figure 1a illustre une micrographie d'un balai en un matériau hors invention qui a fonctionné à 150 °C pendant 620 heures: les particules de cuivre apparaissent fortement oxydées. La figure 1 b schématise les plages observées sur la micrographie de la figure 1 a.
La figure 2a illustre une micrographie d'un balai en un matériau semblable au matériau de la figure 1 mais auquel on a rajouté des particules d'un métal additionnel selon l'invention. La figure 2b schématise les plages observées sur la micrographie de la figure 2a. Le balai a fonctionné également à 150 °C pendant 620 heures: les particules de cuivre n'apparaissent pas particulièrement - oxydées.
La figure 3 illustre, en regroupant les résultats des mesures sur un même graphique, l'évolution au cours du temps de la résistivité électrique AG de plusieurs matériaux de balai.

### EXEMPLES

### EXEMPLE 1 : Observation de l'oxydation du cuivre sur deux nuances, l'une sans zinc, l'autre avec 2% de carbonate de zinc (Figures 1 et 2)

Nous avons produit une poudre (nuance X1) contenant
o 34 % de cuivre en poids (mélange de cuivre électrolytique à faible densité apparente et de cuivre pilonné),
o 2% de carbonate de zinc,
o 2% de bisulfure de molybdène MoS2,
o 0.4% d'abrasif (mélange de coke et de carbure de silicium)
o et 61,6% de graphoïde.

Le graphoïde constitue un pré-mélangeage. Il comprend 86% de graphite naturel, 5% de MoS2 et 9% de résine bakélite. Après malaxage en milieu humide, le solvant est évaporé et la poudre broyée et tamisée afin d'avoir une granulométrie comprise entre 90 et 355µm.

Pour pouvoir comparer avec une nuance hors invention, nous avons élaboré la nuance X2 avec les mêmes composants que ceux cités ci-dessus, présents avec les mêmes quantités dans le mélange, à l'exception du carbonate de zinc. Cette nuance X2 correspond à la nuance habituellement proposée par la demanderesse pour des moteurs de motoventilateurs avant la présente invention.

Des balais ont ensuite été réalisés dans les deux nuances X1 et X2, cuits à 400°C sous 40% de H2 et 60% de N2.

Deux séries de balais (nuance X1 et nuance X2) ont alors subi un test d'endurance à 150°C, sous 25A/cm², pendant 620h. Deux micrographies représentatives ont été prélevées sur chacun des lots. Elles sont illustrées par les figures 1a et 2a. On peut voir des plages **10** et **10'** occupées par des particules de cuivre plus ou moins oxydé et des plages **20** occupées par des particules de graphoïdes, elles-mêmes comprenant des particules de graphite et des liants. Lorsqu'il n'est pas oxydé, le cuivre se présente sous forme de plages **10'** nettement plus claires que les plages **20** de graphoïdes, alors que les plages **10** de cuivre oxydé présentent peu de contraste par rapport aux plages **20** de graphoïdes. On voit donc clairement la différence entre le fort degré d'oxydation du cuivre de la nuance X2 (plages **10 -** figure 1a) et le faible degré d'oxydation du cuivre de la nuance X1 (plages **10'**-figure 2a).

### EXEMPLE 2 : Mesure de la résistivité de balais en diverses nuances maintenus en étuve sous 155°C et 25 A/cm2 (Figure 3)

La nuance Y1 contient 48% de cuivre et 0% de zinc.
La nuance Y2 contient 52% de cuivre et 3% de carbonate de zinc.
La nuance Y3 contient 48% de cuivre et 1 % de carbonate de zinc.

Plusieurs échantillons relatifs à chaque nuance ont fait l'objet de mesures de résistivité au cours du temps.

On remarque sur la figure 3 l'influence de l'ajout de zinc sous sa forme de carbonate sur le maintien d'une résistivité constante lors de la durée de vie du balai.

La résistivité AG de la nuance Y1, qui ne contient pas de zinc, augmente très rapidement dans le temps: elle dépasse 10 000 µΩcm après 500 heures de fonctionnement à 155°C.

Suivant les échantillons, la résistivité de la nuance Y3, qui contient 1 % de carbonate de zinc, évolue moins rapidement. Nous sommes à la limite des caractéristiques recherchées dans le cadre de l'invention car certains échantillons (**Y3.1** par exemple) voient leur résistivité évoluer trop rapidement, de telle sorte qu'il n'est pas possible de garantir que la résistivité de cette nuance ne va pas dépasser 10 000 µΩcm après 2000 heures à 150°C.

La résistivité de la nuance Y2, qui contient 3% de carbonate de zinc, est nettement plus stable dans le temps, ce qui lui permet de ne pas dépasser 10 000 µΩcm au bout de 2000 heures à 150°C.

Nous avons ensuite élaboré une nuance Y4, qui contient 50 % de cuivre et 2% de carbonate de zinc et nous avons fait des mesures sur des balais réalisés dans cette nuance. Les essais ont donné des résultats conformes aux attentes.

## Revendications

1. Pièce de contact glissant transmettant un courant électrique de densité comprise entre 15 A/cm² et 50 A/cm², comprenant des particules de cuivre, des particules de graphoïdes, issues du broyage d'un mélange de particules de graphite, de préférence du graphite naturel, et de liants organiques, **caractérisée en ce que**, pour transmettre ledit courant pendant au moins 2000 heures à une température supérieure à 100°C, typiquement voisine de 150°C, ladite pièce de contact comporte des particules de cuivre dont le pourcentage pondéral est compris entre 20% et 60% et également des particules comprenant du manganèse sous forme de métal ou de composé.

2. Pièce de contact glissant selon la revendication 1 dans laquelle le pourcentage pondéral des particules de cuivre est compris entre 20% et 30%.

3. Pièce de contact glissant selon la revendication 1 ou 2 dans laquelle les particules de cuivre sont des particules de cuivre électrolytique ou un mélange de cuivre électrolytique (100% à 65% en poids) et de cuivre pilonné (0% à 35% en poids).

4. Pièce de contact glissant selon l'une quelconque des revendications 1 à 3 dans laquelle les particules de graphoïde proviennent du mélange de graphites naturels et de liants organiques, typiquement phénoliques ou à base de polyamides ou encore de polyéthylène téréphtalate.

5. Pièce de contact glissant selon l'une quelconque des revendications 1 à 4 comprenant également des particules d'abrasif conducteur, typiquement un mélange de coke et de carbure de silicium.

6. Pièce de contact glissant selon l'une quelconque des revendications 1 à 5 dans laquelle ledit manganèse est présent dans la composition avec une concentration pondérale comprise entre 0,5 et 20%, de préférence entre 1 et 10 %.

7. Pièce de contact glissant selon l'une quelconque des revendications 1 à 6 **caractérisée en ce qu'**elle est un balai de moteur électrique fonctionnant sous une tension inférieure ou égale à 60 volts pendant au moins 2000 heures avec une température ambiante supérieure à 100°C, typiquement voisine de 150°C, sa résistivité électrique AG restant comprise entre 200 µΩcm et 10000 µΩcm (entre 2 10⁻⁶ Ωm et 10⁻⁴Ωm) pendant 2000 heures à une température de 150°C.

8. Procédé de fabrication d'une pièce de contact glissant apte à transmettre un courant électrique de densité élevée, typiquement supérieure à 15 A/cm² et Inférieure à 50 A/cm², comprenant des particules de cuivre et des particules de graphoïde, issues du broyage d'un mélange de particules de graphites et de liants organiques, **caractérisé en ce que**:
a) on effectue un mélange de particules de cuivre, de particules de graphoïde et de particules comprenant du manganèse, sous forme de métal ou de composé dudit métal, le pourcentage pondéral des particules de cuivre étant compris entre 20% et 60%, le pourcentage pondéral des particules de graphoïde étant compris entre 45 % et 75 %, et le pourcentage pondéral du manganèse ou de son composé étant compris entre 0,5% et 20 %.
b) les particules ainsi mélangées sont portées à une température de cuisson comprise entre 250°C et 450°C, typiquement voisine de 400 °C, pendant une durée comprise entre 0,5 et 10 heures, typiquement voisine de 4 heures, sous une atmosphère gazeuse réductrice, comprenant entre 5% et 50% d'hydrogène, le complément étant de l'azote ou un gaz neutre, typiquement un mélange comprenant 40% d'hydrogène et 60% d'azote.

9. Procédé de fabrication d'une pièce de contact glissant selon la revendication 8, dans lequel ledit manganèse est ajouté dans le matériau sous forme de particules métalliques ou sous la forme d'un composé dudit métal, de préférence instable à la température de cuisson du mélange.

10. Procédé de fabrication d'une pièce de contact glissant selon la revendication 8 ou 9, dans lequel ledit grophoïde résulte du mélange de graphites, de préférence naturels, de liant organique, de préférence phénolique, typiquement une résine bakélite, et de lubrifiant solide, typiquement du bisulfure de molybdène, l'ensemble ayant été mélangé de préférence par malaxage en milieu humide, le solvant étant évaporé et la poudre broyée et tamisée de façon à obtenir un passant inférieur à 630 µm, de préférence compris entre 90 et 355 µm.

11. Procédé de fabrication d'une pièce de contact glissant selon l'une quelconque des revendications 8 à 10, dans lequel on ajoute au mélange avant cuisson un abrasif conducteur tel qu'un mélange de carbure de silicium et de coke, en proportion pondérale comprise typiquement entre 0.05% et 1 %.

12. Procédé de fabrication d'un moteur électrique à collecteur, typiquement un moteur à courant continu, qui comporte:
a) la réalisation d'un bâti sur lequel est fixé un inducteur,
b) la réalisation d'un induit solidaire d'un collecteur tournant autour d'un axe, l'induit comportant des fils conducteurs reliés aux lames dudit collecteur
c) l'assemblage de l'inducteur et de l'induit et
d) la fixation, sur un élément solidaire du bâti, de contacts électriques glissants, aptes à être connectés à une source d'alimentation électrique sous une tension inférieure ou égale à 60 volts, les contacts électriques glissants étant maintenus plaqués sur la surface du collecteur, de sorte que, pendant la rotation du rotor, ils sont mis en contact successivement avec chacune des lames du collecteur,
**caractérisé en ce que**, pour que ledit moteur fonctionne pendant au moins 2000 heures avec une température ambiante supérieure à 100°C, typiquement voisine de 150°C, et avec une densité de courant comprise entre 15 A/cm2 et 50 A/cm2, on utilise des contacts électriques glissants qui comprennent des particules de cuivre, dont la proportion pondérale est comprise entre 20% et 60%, des particules de graphoïdes, issues du broyage d'un mélange de particules de graphites et de liants organiques, et également des particules comprenant du manganèse sous forme de métal ou de composé.

13. Utilisation d'une pièce de contact glissant comprenant des particules de cuivre, des particules de graphoïdes, le pourcentage pondéral des particules de cuivre étant compris entre 20% et 60%, ladite pièce de contact comportant également des particules comprenant, sous forme de métal ou de composé dudit métal, un métal additionnel qui est le manganèse **caractérisée en ce que** la dite pièce est utilisée comme balai d'un moteur électrique à courant continu fonctionnant sous une tension électrique inférieure ou égale à 60 volts, ladite pièce transmettant un courant électrique de densité supérieure à 15 A/cm2 et inférieure à 50 A/cm2 et étant apte à transmettre ledit courant pendant 2000 heures à une température ambiante supérieure à 100°C, typiquement voisine de 150°C.

## Claims

1. Sliding contact part transmitting an electrical current with density of between 15 A/cm² and 50 A/cm², comprising copper particles, graphoid particles, from the crushing of a mixture of graphite particles, preferably natural graphite, and organic binding agents, **characterised in that**, to transmit said current for at least 2000 hours at a temperature of more than 100 °C, typically around 150 °C, said contact part contains copper particles of which the percentage by weight is between 20% and 60% and also particles comprising manganese in the forms of a metal or compound.

2. Sliding contact part according to claim 1, in which the percentage by weight is between 20% and 30%.

3. Sliding contact part according to claim 1 or 2, in which the copper particles are electrolytic copper particles (100% to 65% in weight) and hammered copper (0% to 35% in weight).

4. Sliding contact part according to any of claims 1 to 3, in which the graphoid particles come from the mixture of natural graphites and organic binding agents, typically phenolic or polyamide based or even terephtalate polyethylene based.

5. Sliding contact part according to any of claims 1 to 4, also comprising conductive abrasive particles, typically a mixture of coke and silicon carbide.

6. Sliding contact part according to any of claims 1 to 5, in which said manganese is present in the composition with a concentration by weight of between 0.5% and 20%, preferably between 1 and 10%.

7. Sliding contact part according to any of claims 1 to 6, **characterised in that** it is the brush of an electric motor operating at a voltage of less than or equal to 60 Volts for at least 2000 hours at an ambient temperature of more than 100 °C, typically around 150 °C, wherein its electrical resistance AG remains between 200 µ'Ωcm and 10000 µ'Ωcm (between 2 10⁻⁶ µ'Ωm and 10⁻⁴ µ'Ωcm) for 2000 hours at a temperature of 150°C.

8. Manufacturing process for a sliding contact part capable of transmitting a high density electrical current, typically greater than 15 A/cm² and 50 A/cm², comprising copper particles and graphoid particles, from the crushing of a mixture of graphite particles, preferably natural graphite, and organic binding agents, **characterised in that**:
a) a mixture is made of copper particles, graphoid particles and particles comprising manganese, in the form of metal or a compound of said metal, wherein the percentage by weight of the copper particles is between 20% and 60%, wherein the percentage by weight of the graphoid particles is between 45% and 75%, and the percentage by weight of the manganese particles is between 0.5% and 20%.
b) the particles thus mixed are taken to a heat treatment temperature of between 250°C and 450°C, typically around 400 °C, for a duration of between 0.5 and 10 hours, typically around 4 hours, in a reducing gaseous atmosphere, comprising between 5% and 50% of hydrogen, wherein the complement is nitrogen or a neutral gas, typically a mixture comprising 40% hydrogen and 60% Nitrogen.

9. Manufacturing process for a sliding contact part of claim 8, in which said manganese is added to the material in the form of metallic particles or in the form of a compound of said metal, preferably unstable at the heat treatment temperature of the mixture.

10. Manufacturing process for a sliding contact part according to claim 8 or 9, in which said graphoid results from the mixture of graphites, preferably natural, organic binding agent, preferably phenolic, typically a bakelite resin, and solid lubricant, typically molybdenum bisulphide, wherein the entire mixture is preferably mixed in a wet medium, wherein the solvent is evaporated and the powder crushed and sifted so as to obtain a particle size of less than 630 µm, preferably between 90 and 355 µm.

11. Manufacturing process for a sliding contact part according to any of claims 8 to 10, in which is added to the mixture prior to heat treatment an abrasive conductor such as a mixture of silicon carbide and coke, in proportion by weight typically between 0.05% and 1%.

12. Manufacturing process of a commutator motor, typically a D.C. motor, which comprises:
a) the creation of a frame on which an inducing coil is fixed,
b) the creation of an induced coil that is attached to a collector rotating around an axis, wherein the armature comprises conductive wires connected to the blades of said collector,
c) the assembly of the inducing coil and the induced coil and
d) the attachment, to one part that is attached to the frame, of sliding electrical contacts, that may be connected to an electrical power source at a voltage less than or equal to 60 Volts, wherein the sliding electrical contacts are held in contact against the surface of the collector, so that, during the rotation of the rotor, they are successively brought into contact with each of the blades of the collector, **characterised in that**, so that said motor operates for at least 2000 hours at an ambient temperature of more than 100°C and typically around 150°C, and with a density of current of between 15 A/cm² and 50 A/cm², sliding electrical contacts are used which comprise copper particles whose proportion by weight is between 20% and 60%, graphoid particles from the crushing of a mixture of graphite particles and organic binding agents and also particles comprising manganese in the forms of a metal or compound.

13. Use of a sliding contact part comprising copper particles, graphoid particles, wherein the percentage by weight of the copper particles is between 20% and 60%, wherein said contact part also comprises particles in the form of a metal or compound of said metal, and an additional metal that is manganese, **characterised in that** said part is used as a brush of a D.C electric motor operating at a voltage of less than or equal to 60 Volts, wherein said part transmits an electrical current with a density of more than 15 A/cm² and less than 50 A/cm² and that is capable of transmitting said current for 2000 hours at an ambient temperature of more than 100 °C, typically around 150°C.

## Patentansprüche

1. Gleitkontaktteil zum Leiten eines elektrischen Stroms mit einer Dichte, die zwischen 15 A/cm² und 50 A/cm² beträgt, umfassend Kupferpartikel, Graphoidpartikel, die aus dem Zermahlen einer Mischung aus Graphitpartikeln, vorzugsweise Naturgraphit, und organischen Bindemitteln stammen, **dadurch gekennzeichnet, dass** zum Leiten des besagten Stroms über mindestens 2000 Stunden bei einer höher als 100°C liegenden Temperatur, typischerweise bei ungefähr 150°C, das besagte Kontaktteil Kupferpartikel, deren Massenanteil zwischen 20% und 60% beträgt, und ebenfalls Partikel enthält, die Mangan in Form von Metall oder einer Verbindung aufweisen.

2. Gleitkontaktteil nach Anspruch 1, wobei der Massenanteil der Kupferpartikel zwischen 20% und 30% beträgt.

3. Gleitkontaktteil nach Anspruch 1 oder 2, wobei die Kupferpartikel Partikel aus Elektrolytkupfer oder eine Mischung aus Elektrolytkupfer (100 bis 65 Gewichtsprozent) und aus eingestampftem Kupfer (0 bis 35 Gewichtsprozent) sind.

4. Gleitkontaktteil nach einem der Ansprüche 1 bis 3, wobei die Graphoidpartikel aus einer Mischung aus Naturgraphiten und organischen Bindemitteln, typischerweise phenolische oder auf Basis von Polyamiden oder auch Polyethylenterephthalat, stammen.

5. Gleitkontaktteil nach einem der Ansprüche 1 bis 4, das ebenfalls Partikel eines leitenden Schleifmittels, typischerweise eine Mischung aus Koks und Siliciumcarbid, umfasst.

6. Gleitkontaktteil nach einem der Ansprüche 1 bis 5, wobei das besagte Mangan in der Zusammensetzung mit einem Massenanteil vorhanden ist, der zwischen 0,5 und 20% beträgt, vorzugsweise zwischen 1 und 10%.

7. Gleitkontaktteil nach einem der Ansprüche 1 bis 6, **dadurch gekennzeichnet, dass** es eine Bürste für einen Elektromotor ist, der bei einer Spannung, die bei 60 Volt oder weniger liegt, über mindestens 2000 Stunden bei einer höher als 100°C liegenden Raumtemperatur, typischerweise bei ungefähr 150°C, arbeitet, wobei sein spezifischer elektrischer Widerstand AG über 2000 Stunden bei einer Temperatur von 150°C bei zwischen 200 µΩcm und 10000 µΩcm (bei zwischen 2 10⁻⁶ Ωm und 10⁻⁴ Ωm) verbleibt.

8. Herstellungsverfahren eines Gleitkontaktteils, das imstande ist, einen elektrischen Strom mit hoher Dichte, typischerweise höher als 15 A/cm² und niedriger als 50 A/cm², zu leiten, umfassend Kupferpartikel und Graphoidpartikel, die aus dem Zermahlen einer Mischung aus Graphitpartikeln und organischen Bindemitteln stammen,
**dadurch gekennzeichnet, dass**:
a) eine Mischung von Kupferpartikeln, Graphoidpartikeln und Partikeln vorgenommen wird, die Mangan in Form von Metall oder einer Verbindung des besagten Metalls enthalten, wobei der Massenanteil der Kupferpartikel zwischen 20% und 60% beträgt, wobei der Massenanteil der Graphoidpartikel zwischen 45% und 75% beträgt, und wobei der Massenanteil des Mangans oder seiner Verbindung zwischen 0,5% und 20% beträgt.
b) die derart gemischten Partikel auf eine Einbrenntemperatur von 250°C bis 450°C, typischerweise auf ungefähr 400°C, gebracht werden, und zwar über eine Dauer von 0,5 bis 10 Stunden, typischerweise ungefähr 4 Stunden, in einer reduzierenden Atmosphäre, die zwischen 5% und 50% Wasserstoff enthält, wobei die Ergänzung durch Stickstoff oder ein Neutralgas erfolgt, typischerweise eine Mischung aus 40% Wasserstoff und 60% Stickstoff.

9. Herstellungsverfahren eines Gleitkontaktteils nach Anspruch 8, wobei das besagte Mangan dem Material in Form von Metallpartikeln oder in Form einer Verbindung des besagten Metalls, die vorzugsweise bei der Einbrenntemperatur der Mischung instabil ist, beigegeben wird.

10. Herstellungsverfahren eines Gleitkontaktteils nach Anspruch 8 oder 9, wobei das besagte Graphoid aus einer Mischung von Graphiten, vorzugsweise Naturgraphiten, organischen Bindemitteln, vorzugsweise phenolischen, typischerweise ein Bakelitharz, und Festschmierstoffen, typischerweise Molybdändisulfid, hervorgeht, wobei das Ganze vorzugsweise durch Rühren in feuchter Umgebung vermischt wurde, wobei das Lösungsmittel verdampft und das Pulver zermahlen und gesiebt wird, so dass man einen Siebdurchgang erhält, der niedriger ist als 630 µm, vorzugsweise zwischen 90 und 355 µm.

11. Herstellungsverfahren eines Gleitkontaktteils nach einem der Ansprüche 8 bis 10, wobei der Mischung vor dem Einbrennen ein leitendes Schleifmittel beigegeben wird, wie etwa eine aus Siliciumcarbid und Koks, wobei der Massenanteil typischerweise bei 0,05% bis 1% liegt.

12. Herstellungsverfahren eines Kollektormotors, typischerweise eines Gleichstrommotors, das Folgendes umfasst:
a) das Ausführen eines Gestells, auf dem ein Induktor befestigt ist,
b) das Ausführen eines Ankers, der mit einem Kollektor verbunden ist, der sich um eine Achse dreht, wobei der Anker Leitungsdrähte umfasst, die mit den Lamellen des besagten Kollektors verbunden sind,
c) das Zusammensetzen des Induktors und des Ankers und
d) das Befestigen von elektrischen Gleitkontakten auf einem Element, das mit dem Gestell verbunden ist, wobei die elektrischen Gleitkontakte imstande sind, mit einer Stromversorgungsquelle bei einer Spannung, die 60 Volt oder weniger beträgt, verbunden zu werden, und wobei sie gegen die Oberfläche des Kollektors gedrückt gehalten werden, so dass sie während der Drehbewegung des Läufers nacheinander mit jeder der Lamellen des Kollektors in Berührung gesetzt werden,
**dadurch gekennzeichnet, dass** zum Betreiben des besagten Motors über mindestens 2000 Stunden bei einer höher als 100°C liegenden Raumtemperatur, typischerweise bei ungefähr 150°C, und mit einer Stromdichte, die zwischen 15 A/cm² und 50 A/cm² beträgt, elektrische Gleitkontakte verwendet werden, die Kupferpartikel, deren Massenanteil zwischen 20% und 60% beträgt, Graphoidpartikel, die aus dem Zermahlen einer Mischung aus Graphitpartikeln und organischen Bindemitteln stammen, und ebenfalls Partikel enthalten, die Mangan in Form von Metall oder einer Verbindung enthalten.

13. Verwendung eines Gleitkontaktteils, das Kupferpartikel und Graphoidpartikel umfasst, wobei der Massenanteil der Kupferpartikel zwischen 20% und 60% beträgt, wobei das besagte Kontaktteil ebenfalls Partikel enthält, die ein zusätzliches Metall in Form von Metall oder einer Verbindung des Metalls enthalten, welches das Mangan ist, **dadurch gekennzeichnet, dass** das besagte Teil als Bürste für einen elektrischen Gleichstrommotor verwendet wird, der bei einer elektrischen Spannung, die 60 Volt oder weniger beträgt, arbeitet, wobei das besagte Teil einen elektrischen Strom mit einer Dichte leitet, die höher als 15 A/cm² und niedriger als 50 A/cm² ist, und imstande ist, den besagten Strom über 2000 Stunden bei einer höher als 100°C liegenden Raumtemperatur, typischerweise bei ungefähr 150°C, zu leiten.
